# FASCICULE DE BREVET EUROPEEN

(11) **EP 1 349 965 B1**
(45) Date de publication et mention de la délivrance du brevet: **16.02.2005**
(21) Numéro de dépôt: 02700316.9
(22) Date de dépôt: 09.01.2002
(51) Int. Cl.: C22C 21/00, C22F 1/04

(54) **PRODUITS LAMINES OU FILES EN ALLIAGE D'ALUMINIUM AL-Mn A RESISTANCE A LA CORROSION AMELIOREE**
WALZ- ODER EXTRUSIONSPRODUKTE AUS AL-MN-LEGIERUNG MIT ERHÖHTER KORROSIONSBESTÄNDIGKEIT
ROLLED OR EXTRUDED ALUMINIUM AL-MN ALLOY PRODUCTS WITH IMPROVED CORROSION RESISTANCE

(30) Priorité: 12.01.2001 FR 0100432
(43) Date de publication de la demande: 08.10.2003
(73) Titulaire: Pechiney Rhenalu, 75116 Paris (FR)
(72) Inventeur: MORERE, Bruce, F-38500 Voiron (FR); RONGA, Isabelle, F-38120 Saint-Egrève (FR); QUERBES, Jean-Louis, F-12100 Millau (FR)
(74) Mandataire: Mougeot, Jean-Claude
(86) Numéro de dépôt international: PCT/FR2002/000059
(87) Numéro de publication internationale: WO 2002/055750

(56) Documents cités:
- EP-A- 0 290 358
- WO-A-00/50656
- WO-A-97/46726
- WO-A-99/18250

## Description

### Domaine de l'invention

L'invention concerne des produits laminés ou filés en alliage d'aluminium Al-Mn (série 3000 selon la nomenclature de l'Aluminum Association) à résistance à la corrosion améliorée, en particulier des tubes destinés notamment à des canalisations ou des tubes et bandes destinés à des échangeurs thermiques pour la construction automobile.

### Etat de la technique

Les alliages habituellement utilisés pour les tubes destinés aux canalisations pour l'automobile et pour les tubes et bandes destinés aux échangeurs thermiques d'automobiles assemblés par voie mécanique sont les alliages au manganèse 3102, 3003 ou 3103 selon la norme EN 573-3. Ces alliages présentent une bonne aptitude au filage et des caractéristiques mécaniques satisfaisantes. Cependant, il est apparu nécessaire d'améliorer la résistance à la corrosion pour ces applications, ce qui a entraîné l'apparition d'alliages qualifiés de « long life ».

La demande de brevet WO 97/46726 de Reynolds Metals concerne un alliage, connu sous la désignation X3030, de composition (% en poids) :
Mn: 0,1 - 0,5 Cu < 0,03 Mg < 0,01 Zn: 0,06 - 1,0 Si: 0,05 - 0,12 Fe < 0,50 Ti : 0,03 - 0,30 Cr < 0,50 reste aluminium. L'addition de Zn et de Ti contribue à l'amélioration de la résistance à la corrosion. Cr est maintenu de préférence en dessous de 0,20% et les exemples montrent des teneurs de 0,005%, 0,05% et 0,10%. Fe est maintenu de préférence en dessous de 0,30%, et les exemples montrent des teneurs de 0,10%, 0,12% et 0,20%.

La demande de brevet WO 99/18250 de la même société concerne un alliage désigné X3020 présentant une meilleure formabilité que le X3030 par addition de Mg (jusqu'à 1%) et de Zr (jusqu'à 0,30%). Cr est maintenu de préférence en dessous de 0,02%, voire de 0,01 %. Fe est maintenu de préférence en dessous de 0,30%.

La demande de brevet WO 00/50656 de Norsk Hydro est relative à un alliage de composition : Si : 0,05 - 0,15 Fe : 0,06 - 0,35 Cu < 0,10 Mn : 0,01-1,0 Mg : 0,02 - 0,60 Cr < 0,25 Zn : 0,05 - 0,70 Ti < 0,25 Zr < 0,20

Cr est maintenu de préférence en dessous de 0,15% et n'est admis que pour des raisons de recyclage de chutes de fabrication d'autres alliages. Fe est maintenu de préférence en dessous de 0,22%.

### Objet de l'invention

Le but de l'invention est d'améliorer encore la résistance à la corrosion par rapport aux alliages « long life » existants.

L'invention a pour objet un produit laminé ou filé, notamment un tube, en alliage de composition (% en poids) :
Si < 0,30 Fe: 0,20 - 0,50 Cu < 0,05 Mn : 0,5 - 1,2 Mg < 0,05 Zn < 0,50 Cr : 0,10 - 0,30 Ti < 0,05 Zr < 0,05 reste aluminium et impuretés inévitables.

Les teneurs préférentielles sont : Si < 0,15 Fe : 0,25 - 0,40 Mn : 0,8 - 1,0 Cr: 0,15 - 0,30 Zn: 0,10 - 0,25

L'invention a également pour objet un procédé de fabrication de tubes filés de cette composition comportant la coulée d'une billette de la composition précédente, éventuellement l'homogénéisation de cette billette, le filage d'un tube, l'étirage de ce tube en une ou plusieurs passes et le recuit en continu à une température comprise entre 350 et 500°C avec une montée en température de moins de 10 secondes, et de préférence moins de 2 secondes.

L'invention a également pour objet un procédé de fabrication de bandes de cette composition, comportant la coulée d'une plaque, son laminage à chaud, puis à froid, et un recuit en continu à une température comprise entre 350 et 500°C avec une montée en température de moins de 10 minutes, et de préférence de moins de 2 minutes.

### Description de l'invention

L'alliage selon l'invention comporte une teneur en manganèse du même ordre que celle des alliages 3003 ou 3103 et ne contient pratiquement pas de cuivre ni de magnésium. Contrairement à l'enseignement de l'art antérieur qui préconise de basses teneurs en fer pour la résistance à la corrosion, l'alliage présente un bon comportement avec une teneur en fer supérieure à 0,20% et pouvant aller jusqu'à 0,50%. Ceci permet d'éviter l'emploi d'une base aluminium pure plus coûteuse. Contrairement également à l'enseignement de l'art antérieur, une teneur en chrome supérieure à 0,10%, et de préférence à 0,15% s'est révélée favorable à la résistance à la corrosion. Une addition de zinc à une teneur faible, inférieure à 0,50%, et de préférence à 0,20%, est également favorable.

Le procédé de fabrication des produits filés, notamment des tubes, comporte la coulée de billettes de l'alliage indiqué, l'homogénéisation des billettes, leur réchauffage et leur filage pour obtenir un tube en longueur droite ou en couronne, et une ou plusieurs passes d'étirage pour amener le produit aux dimensions souhaitées. Le tube est ensuite recuit par défilement à grande vitesse dans un four à passage, de préférence un four à induction. Le réchauffage du produit filé est très rapide, inférieur à 10 secondes, et de préférence à 2 secondes, et le produit défile à une vitesse comprise entre 20 et 200 m/mn. La température du four est maintenue entre 350 et 500°C. Le produit peut ensuite subir un nouvel étirage pour augmenter la résistance mécanique.

Ce recuit continu conduit à une microstructure à grains fins équiaxes, d'une taille de grain moyenne, mesurée par la méthode des intercepts, inférieure à 40 µm, et typiquement de l'ordre de 30 µm, alors qu'avec un recuit classique dans un four statique, les grains sont allongés avec une taille de grain beaucoup plus grande, de l'ordre de 180 µm dans le sens du filage et de 70 µm dans le sens perpendiculaire au filage. La présence de chrome tend encore à diminuer la taille de grain en augmentant la densité des sites de recristallisation, ce qui a un effet bénéfique sur la résistance à la corrosion.

Le procédé de fabrication des bandes comporte la coulée d'une plaque de la composition selon l'invention, éventuellement l'homogénéisation de cette plaque, le laminage à chaud de cette plaque pour obtenir une bande, le laminage à froid de cette bande jusqu'à l'épaisseur désirée et un recuit final de recristallisation à une température comprise entre 350 et 600°C. Ce recuit final se fait de préférence en continu dans un four à passage avec une montée en température de moins de 10 minutes, et de préférence moins de 2 minutes, ce qui conduit à une taille de grain fine. La bande laminée à chaud peut également être obtenue directement par coulée continue, par exemple par coulée entre deux cylindres refroidis.

Les produits selon l'invention présentent une résistance à la corrosion meilleure que le 3003 ou le 3103, et au moins aussi bonne que les alliages « long life » de l'art antérieur, des caractéristiques mécaniques et une formabilité équivalentes au 3003 ou au 3103, et un coût d'élaboration économique. Ils présentent un potentiel de corrosion électrochimique pratiquement identique à celui du 3003 ou du 3103, de sorte qu'il n'y a pas de différence de comportement des couples galvaniques, par exemple le couple tube-ailette des échangeurs thermiques. Les produits filés présentent par ailleurs une aptitude au filage au moins aussi bonne que celle des alliages 3003 ou 3103.

Les produits filés selon l'invention sont utilisables notamment comme tubes de canalisations de carburant, d'huile ou de liquide de freins pour automobiles et comme tubes destinés aux échangeurs thermiques des systèmes de refroidissement moteur et de climatisation d'habitacle des véhicules automobiles. Les bandes peuvent être utilisés dans les mêmes échangeurs pour les collecteurs, les évaporateurs ou les ailettes.

### Exemple

On a coulé et homogénéisé des billettes en 6 alliages répertoriés A à F. Les alliages A, B et C correspondent à des compositions de 3003, 3103 et X3020 de l'art antérieur. Les alliages D et E différent de la composition selon l'invention par un fer plus bas pour D et du titane à la place du chrome pour E. L'alliage F est conforme à l'invention. Les compositions des alliages (% en poids) sont indiquées au tableau 1.

**Tableau 1**

| Ref. | Si | Fe | Cu | Mn | Mg | Cr | Zn | Ti |
|---|---|---|---|---|---|---|---|---|
| A | 0,09 | 0,19 | 0,15 | 1,05 | - | - | - | - |
| B | 0,12 | 0,55 | - | 1,10 | - | - | - | - |
| C | 0,07 | 0,08 | - | 0,95 | - | - | 0,17 | 0,14 |
| D | 0,08 | 0,10 | - | 1,00 | - | 0,20 | 0,01 | 0,02 |
| E | 0,07 | 0,26 | - | 0,98 | - | 0,01 | 0,01 | 0,14 |
| F | 0,08 | 0,27 | - | 0,98 | - | 0,19 | 0,17 | 0,01 |

Les billettes ont été filées en couronnes de tubes puis étirées pour obtenir un diamètre de 12 mm et une épaisseur de 1,25 mm. Aucune différence significative n'a été enregistrée pour les 6 alliages concernant leur aptitude au filage ou à l'étirage.

Ces couronnes ont été recuites en continu dans un four à induction à une température fixée à 470°C, avec une vitesse de passage entre 60 et 120 m/mn. Les couronnes ont subi ensuite une nouvelle passe d'étirage pour les amener à l'état H12 selon la norme EN 515. On a mesuré, sur des échantillons des 6 tubes, la résistance à la rupture Rₘ (en MPa) et la limite d'élasticité R_{0,2} (en MPa). Les résultats sont indiqués au tableau 2.

**Tableau 2**

| Alliage | A B C | | | D | E | F |
|---|---|---|---|---|---|---|
| Rₘ | 116 | 120 | 106 | 112 | 112 | 116 |
| R_{0,2} | 102 | 113 | 95 | 106 | 98 | 108 |

On constate que l'alliage selon l'invention conduit à une résistance mécanique pratiquement identique à celle du 3003 (A) ou du 3103 (B).

La résistance à la corrosion a été mesurée à l'aide du test SWAAT (salt water acetic acid test) selon la norme ASTM G85. Les mesures ont été faites pour 3 durées de cycles : 100, 400 et 800 cycles, sur deux tubes par alliage et par durée de longueur 200 mm. A la fin de l'essai, les tubes sont sortis de l'enceinte et décapés dans une solution d'acide nitrique concentrée à 68% afin de dissoudre les produits de corrosion. Sur chaque tube, on mesure ensuite la profondeur des 5 piqûres les plus profondes et on calcule la moyenne pour chaque tube et la moyenne P_{moy} des valeurs obtenues pour les deux tubes. La résistance à la corrosion est d'autant meilleure que P_{moy} est faible. Les résultats sont repris au tableau 3.

**Tableau 3**

| Alliage | A | B | C | D | E | F |
|---|---|---|---|---|---|---|
| 100 cycles | 273 | 220 | 101 | 91 | 164 | 91 |
| 400 cycles | 462 | 375 | 213 | 134 | 151 | 124 |
| 800 cycles | 1054 | 431 | 368 | 260 | 387 | 249 |

On constate que l'alliage F selon l'invention est celui qui donne les meilleurs résultats, et donc la teneur en fer de 0,27% ne nuit pas à la résistance à la corrosion, et l'addition de 0,20% de chrome pour les alliages D et F a un effet nettement bénéfique.

## Revendications

1. Produit laminé ou filé, notamment un tube, en alliage de composition (% en poids) :
Si < 0,30 Fe: 0,20 - 0,50 Cu < 0,05 Mn : 0,5 - 1,2 Mg < 0,05 Zn < 0,50 Cr: 0,10 - 0,30 Ti < 0,05 Zr < 0,05 reste aluminium et impuretés inévitables.

2. Produit selon la revendication 1, **caractérisé en ce que** Si < 0,20

3. Produit selon l'une des revendications 1 ou 2, **caractérisé en ce que** Fe : 0,25 - 0,40.

4. Produit selon l'une des revendications 1 à 3, **caractérisé en ce que** Mn : 0,8 - 1,0.

5. Produit selon l'une des revendications 1 à 4, **caractérisé en ce que** Cr : 0,15 - 0,30.

6. Produit selon l'une des revendications 1 à 5, **caractérisé en ce que** Zn : 0,10 - 0,25.

7. Produit filé selon l'une des revendications 1 à 6, **caractérisé en ce que** sa taille de grain est inférieure à 40 µm.

8. Procédé de fabrication de tubes filés selon l'une des revendications 1 à 7, comportant la coulée d'une billette, éventuellement l'homogénéisation de cette billette, le filage d'un tube, l'étirage de ce tube en une ou plusieurs passes et le recuit en continu à une température comprise entre 350 et 500°C avec une montée en température de moins de 10 s.

9. Procédé selon la revendication 8, **caractérisé en ce que** la montée en température se fait en moins de 2 s.

10. Procédé selon l'une des revendications 8 ou 9, **caractérisé en ce que** le recuit se fait dans un four à induction.

11. Procédé selon l'une des revendications 8 à 10, **caractérisé en ce que** le recuit est suivi d'un étirage.

12. Utilisation d'un produit filé selon l'une des revendications 1 à 7 comme tube de canalisation pour l'automobile.

13. Utilisation d'un produit filé selon l'une des revendications 1 à 7 comme tube d'échangeur thermique d'automobile.

14. Procédé de fabrication de bandes selon l'une des revendications 1 à 7, comportant la coulée d'une plaque, éventuellement l'homogénéisation de cette plaque, le laminage à chaud de cette plaque pour obtenir une bande, le laminage à froid de cette bande jusqu'à l'épaisseur désirée et un recuit final de recristallisation à une température comprise entre 350 et 600°C, avec une montée en température de moins de 10 minutes, et de préférence de moins de 2 minutes.

15. Utilisation d'une bande selon l'une des revendications 1 à 7 comme élément d'échangeur thermique d'automobile.

## Patentansprüche

1. Walz- oder Strangpressprodukt, insbesondere ein Rohr, aus einer Legierung der Zusammensetzung (Gew.-%):
Si < 0,30 Fe: 0,20 - 0,50 Cu < 0,05 Mn: 0,5 - 1,2 Mg < 0,05 Zn < 0,50 Cr: 0,10 - 0,30 Ti < 0,05 Zr < 0,05, Rest Aluminium und unvermeidbare Verunreinigungen.

2. Produkt nach Anspruch 1, **dadurch gekennzeichnet, dass** Si < 0,20.

3. Produkt nach einem der Ansprüche 1 oder 2, **dadurch gekennzeichnet, dass** Fe: 0,25 - 0,40.

4. Produkt nach einem der Ansprüche 1 bis 3, **dadurch gekennzeichnet, dass** Mn: 0,8 - 1,0.

5. Produkt nach einem der Ansprüche 1 bis 4, **dadurch gekennzeichnet, dass** Cr: 0,15 - 0,30.

6. Produkt nach einem der Ansprüche 1 bis 5, **dadurch gekennzeichnet, dass** Zn: 0,10 - 0,25.

7. Strangpressprodukt nach einem der Ansprüche 1 bis 6, **dadurch gekennzeichnet, dass** seine Korngröße kleiner als 40 µm ist.

8. Verfahren zur Herstellung stranggepresster Rohre nach einem der Ansprüche 1 bis 7, umfassend das Gießen eines Pressbarrens, eventuell die Homogenisierung dieses Pressbarrens, das Strangpressen eines Rohres, das Ziehen dieses Rohres in einem oder mehreren Durchgängen und das kontinuierlichen Glühen bei einer Temperatur zwischen 350 und 500°C mit

9. Verfahren nach Anspruch 8, **dadurch gekennzeichnet, dass** die Erwärmung in weniger als 2 s erfolgt.

10. Verfahren nach einem der Ansprüche 8 oder 9, **dadurch gekennzeichnet, dass** das Glühen in einem Induktionsofen erfolgt.

11. Verfahren nach einem der Ansprüche 8 bis 10, **dadurch gekennzeichnet, dass** sich an das Glühen ein Ziehen anschließt.

12. Verwendung eines Strangpressproduktes nach einem der Ansprüche 1 bis 7 als Leitungsrohr für Kraftfahrzeuge.

13. Verwendung eines Strangpressproduktes nach einem der Ansprüche 1 bis 7 als Wärmetauscherrohr für Kraftfahrzeuge.

14. Verfahren zur Herstellung von Bändern nach einem der Ansprüche 1 bis 7, umfassend das Gießen einer Platte, eventuell die Homogenisierung dieser Platte, das Warmwalzen dieser Platte zur Herstellung eines Bandes, das Kaltwalzen dieses Bandes auf die gewünschte Dicke und ein abschließendes Rekristallisationsglühen bei einer Temperatur zwischen 350 und 600°C mit einer Erwärmung von weniger als 10 Minuten und vorzugsweise weniger als 2 Minuten.

15. Verwendung eines Bandes nach einem der Ansprüche 1 bis 7 als Wärmetauscherelement für Kraftfahrzeuge.

## Claims

1. A rolled or extruded product, in particular a tube, made of an alloy composition (expressed in wt. %) comprising:
Si < 0.30; Fe 0.20 - 0.50; Cu < 0.05; Mn 0.5 - 1.2; Mg < 0.05; Zn < 0.50; Cr 0.10 - 0.30; Ti < 0.05 Zr < 0.05; the balance consisting of aluminium and unavoidable impurities.

2. Product according to claim 1, **characterized in that** Si < 0.20.

3. Product according to either claim 1 or 2, **characterized in that** the Fe content is between 0.25 and 0.40.

4. Product according to one of claims 1 to 3, **characterized in that** the Mn content is between 0.8 and 1.0.

5. Product according to one of claims 1 to 4, **characterized in that** the Cr content is between 0.15 and 0.30.

6. Product according to one of claims 1 to 5, **characterized in that** the Zn content is between 0.10 and 0.25.

7. Extruded product according to one of claims 1 to 6, **characterized in that** its grain size is less than 40 µm.

8. Method for making extruded tubes according to one of claims 1 to 7, comprising casting a billet, optionally homogenizing it, extruding a tube, drawing said tube in one or several passes and continuous annealing at a temperature ranging between 350 and 500°C with a temperature increase of less than 10 seconds.

9. Method according to claim 8, **characterized in that** the temperature increases in less than 2 seconds.

10. Method according to either claim 8 or 9, **characterized in that** annealing is made in an induction furnace.

11. Method according to one of claims 8 to 10, **characterized in that** annealing is followed by drawing.

12. Use of an extruded product according to one of claims 1 to 7, for tubes to be used as pipes for motor vehicles.

13. Use of an extruded product according to one of claims 1 to 7, for tubes for use in automobile heat exchangers.

14. Method for making strips according to one of claims 1 to 7, comprising casting a plate, optionally homogenizing this plate, hot rolling this plate to obtain a strip, cold rolling this strip to the required thickness and final recrystallisation annealing at a temperature ranging between 350 and 600°C with a temperature increase of less than 10 minutes, and preferably less than 2 minutes.

15. Use of a strip according to one of claims 1 to 7, as an element for an automobile heat exchanger.
